# EUROPÄISCHE PATENTSCHRIFT

(11) **EP 4 709 823 B1**
(45) Veröffentlichungstag und Bekanntmachung des Hinweises auf die Patenterteilung: **24.06.2026**
(21) Anmeldenummer: 25732773.4
(22) Anmeldetag: 10.06.2025
(51) Int. Cl.: C10M 123/02, C10N 10/04, C10N 20/02, C10N 30/00, C10N 50/10, C10N 70/00

(54) **SCHMIERFETT-ZUSAMMENSETZUNGEN ENTHALTEND PENTACYCLISCHE TRITERPENE ALS CO-VERDICKER**
LUBRICATING GREASE COMPOSITIONS CONTAINING PENTACYCLIC TRITERPENES AS CO-THICKENERS
COMPOSITIONS DE GRAISSE LUBRIFIANTE CONTENANT DES TRITERPÈNES PENTACYCLIQUES EN TANT QUE CO-ÉPAISSISSANTS

(30) Priorität: 11.06.2024 DE 102024116319
(43) Veröffentlichungstag der Anmeldung: 18.03.2026
(73) Patentinhaber: FUCHS SE, 68169 Mannheim (DE)
(72) Erfinder: FRIES, Patrick, 67657 Kaiserslautern (DE); LITTERS, Thomas, 67310 Hettenleidelheim (DE); KRAFT, Gunther, 69469 Weinheim (DE); LUTHER, Rolf, 67346 Speyer (DE)
(74) Vertreter: Müller Schupfner & Partner Patent- und Rechtsanwaltspartnerschaft mbB (Hamburg)
(86) Internationale Anmeldenummer: PCT/EP2025/066158
(87) Internationale Veröffentlichungsnummer: WO 2025/257210

(56) Entgegenhaltungen:
- CN-A- 106 381 196
- DE-A1- 102019 110 921

## Beschreibung

Gegenstand der Erfindung sind Schmierfett-Zusammensetzungen enthaltend ein Basisöl, einen Seifenverdicker und zumindest ein pentacyclisches Triterpen mit mindestens einer OH-Gruppe und deren Verwendung zur Schmierung von Schmierstellen an Maschinen im Kontakt mit Lebens- und Futtermitteln. Der Seifenverdicker ist eine Calciumseife, eine Calciumkomplexseife, eine Aluminiumkomplexseife oder deren Mischung.

### Technisches Umfeld der Erfindung

Schmierstoffe haben die Funktion, Reibung und Verschleiß an den Kontaktflächen beweglicher Teile zu verringern und damit die Lebensdauer von Bauteilen und Maschinen zu erhöhen und Kraft- bzw. Energieverluste durch Reibung zu mindern. Während in vielen Anwendungen eine Schmierung durch Öle möglich ist, erfordern manche Anwendungen den Einsatz eines konsistenten Schmierstoffs, d.h. eines Schmierfetts. Konsistenz erlaubt es einem Schmierfett, im Gegensatz zu Ölen, an Ort und Stelle zu verbleiben. Die Eigenschaft der Konsistenz wird durch den Verdicker hervorgerufen, der die flüssige Ölkomponente aufnimmt und festhält. Qualitativ hochwertige Schmierfette zeichnen sich durch eine über einen langen Zeitraum gleichbleibende Konsistenz, eine gute mechanische Stabilität und ein definiertes Ölabgabeverhalten aus. Ein Schmierfett besteht aus einem Basisöl, mindestens einem Verdicker und ggf. Additiven, die zur Steigerung der Lebensdauer und Leistungsfähigkeit des Schmierstoffs zugesetzt werden.

Als Verdicker sind Seifenverdicker wie Calciumseifen, Calciumkomplexseifen, Calciumsulfonatkomplex-, Lithiumseifen- und Lithiumkomplexseifen sowie Aluminiumkomplexseifen bekannt. Daneben werden als Verdicker auch Polyurethane, Polyharnstoffe, Bentonit oder pyrogenes SiO₂ eingesetzt. Die herkömmlichen Verdicker bzw. die Rohstoffe zur Herstellung der Verdicker beruhen aber häufig nicht oder nur zum Teil auf nachwachsenden Rohstoffen.

Betulin (CAS 473-98-3) ist ein pentacyclisches Triterpen, welches durch Extraktion aus Birkenrinde gewonnen werden kann (vergleiche US 7482383 B2).

Es ist damit ein biogener und nachwachsender Rohstoff. Betulin ist ein Diol, abgeleitet von der Struktur des Lupan (CAS 464-99-3). In Birkenrindenextrakten sind neben Betulin als Hauptkomponente (z.B. ca. 80 Gew.%) auch Betulinsäure (CAS 472-15-1, z.B. ca. 4%), Oleanolsäure (CAS 508-02-1, z.B. ca. 2 Gew.%), Lupeol (CAS 545-47-1, z.B. ca. 4 Gew.%), Erythrodiol (CAS 545-48-2, z.B. ca. 2 Gew.%) und eine Reihe weiterer Verbindungen (z.B. ca. 8% anderes) enthalten.

Oleanolsäure und Erythrodiol sind dabei vom Oleanangrundgerüst abgeleitet, das sich vom Lupangrundgerüst dadurch unterscheidet, dass der fünfte Ring ein Sechsring anstelle eines Fünfrings ist.

Neben der Extraktion aus Birkenrinde ist nach der WO 2015/121168 A1 Betulin und Betulinsäure auch durch biosynthetische Herstellung zugänglich.

Betulin werden pharmakologische Eigenschaften zugeschrieben, z.B. wird dieses in Haut- oder Wundheilsalben als antiinflammatorischer Wirkstoff eingesetzt (Handelsnamen Episalvan und Filsuvez). Dabei wird eine weitere Eigenschaft des Betulins, nämlich die Fähigkeit, Oleogele auszubilden, ausgenutzt (vergleiche US 8536380 B1 / EP 1758555 B2). Als Trägerflüssigkeiten für die Oleogele sind z.B. pflanzliche Öle und Mineralöle vorgeschlagen worden.

In der Patentliteratur werden Birkenrindenextrakte, Betulin und/oder Betulinsäure somit vereinzelt als Verdicker vorgeschlagen. DE 10 2019 110921 A1 offenbart den möglichen Zusatz von biobasierte Oligomeren oder Polymeren als Festschmierstoff oder Co-Verdicker wie z.B. Triterpene, Cellulose oder modifizierte Cellulose, Chitin und/oder Chitosan zu Schmierfett-Zusammensetzungen.

### Aufgabe der Erfindung:

Aufgabe der Erfindung ist es, Schmierfette mit vorteilhafter Verdickungswirkung bereitzustellen. Die so erhaltenen Verdickersysteme sollen eine synergistische Wechselwirkung zwischen Verdicker und Co-Verdicker aufweisen und nach zumindest einer Ausgestaltung für den Einsatz in der Lebensmittel- oder Futtermittelverarbeitenden Industrie nach dem Standard "NSF H1" als "food grade" verwendbar sein bzw. zugelassen werden können.

Es wurde gefunden, dass Betulin eingedickte Oleogele ohne weiteren Verdicker unter mechanischer Beanspruchung stark scherverdünnend und in Ruhe stark nachhärtend sind, was für die Anwendung als Schmierstoff ungünstig ist. Insofern war es Aufgabe der vorliegenden Erfindung, die mechanische Stabilität und die Lagerungsbeständigkeit zu verbessern.

### Zusammenfassung der Erfindung

Die Aufgabe wird gelöst durch den Gegenstand der unabhängigen Ansprüche. Bevorzugte Ausführungsformen sind Gegenstand der Unteransprüche oder nachfolgend beschrieben.

Die erfindungsgemäße Schmierfett-Zusammensetzung umfasst:
a) ein Basisöl (umfassend ggf. eine Basisölmischung) in einer Menge von 55 bis 95 Gew.% und vorzugsweise 70 bis 90 Gew.%;
b) zumindest einen Seifenverdicker in einer Menge von 1 bis 20 Gew.%, vorzugsweise 1,5 bis 15 Gew.% oder 1,5 bis 10 Gew.% ,
   wobei der Seifenverdicker eine Calciumseife, eine Calciumkomplexseife, eine Aluminiumkomplexseife oder deren Mischungen ist; und
c) zumindest ein pentacyclisches Triterpen mit zumindest einer Hydroxy-Gruppe, bevorzugt aus der Stoffgruppe der Lupane, besonders bevorzugt das (3beta)-Lup-20(29)-en-3,28-diol, in einer Menge von 0,5 bis 10 Gew.%, vorzugsweise 1 bis 5 Gew.% als Co-Verdicker.

Die erfindungsgemäße Schmierfett-Zusammensetzung zeigt eine synergistische Wechselwirkung zwischen Betulin und dem Seifenverdicker. Der Co-Verdicker kann den Seifenverdicker zu einem gewissen Anteil substituieren, so dass im Ergebnis weniger Seifenverdicker eingesetzt werden muss. Die Schmierfett-Zusammensetzungen zeichnen sich auch durch eine verbesserte mechanische Stabilität aus. Sie zeigen weiterhin, anders als nur mit Betulin verdickte Fette, keine oder eine unbeachtliche Nachhärtung und kein oder ein unbeachtliches scherverdünnendes Verhalten.

### Detaillierte Beschreibung der Erfindung

Als pentacyclische Triterpene sind die mindestens eine OH-Gruppe enthaltenden Derivate von Baueran, Friedelan, Gammaceran, Glutinan, Hopan, Lupan, Multifloran, Oleanan, Taraxeran und Ursan einsetzbar. Die Ringe A bis D der pentacyclischen Triterpene sind hierbei sechsgliedrig. Ring E kann fünf- oder sechsgliedrig sein. Bevorzugt eingesetzt werden die Derivate des Lupans und des Oleanans. Mischungen solcher pentacylischen Triterpene sind in Form von Birkenrindenextrakten erhältlich. Der Grundkörper der pentacyclischen Triterpene weist stets zumindest eine Hydroxy-Gruppe, z.B. an der 3-Position, auf und kann - auch unabhängig hiervon - eine oder mehrere Methylgruppen, z.B. an den Positionen 4, 4, 5, 8, 10, 13, 14, 17, 20, 20, 22, und/oder 22, aufweisen. Das pentacyclische Triterpen kann z.B. auch zwei Hydroxy-Gruppe aufweisen.

Die Lupane sind eine Stoffgruppe von Triterpenen mit einer pentacyclischen Struktur. Wie alle Triterpene sind die Lupane aus sechs Isopreneinheiten aufgebaut und haben daher in der Regel 30 Kohlenstoffatome. Lupane haben eine Struktur aus vier Sechsringen und einem Fünfring. Lupan C30H52 (CAS-Nummer 464-99-3) hat Methylgruppen in den Stellungen 4, 4, 8, 10, 14 und 17 sowie einen Isopropylrest in Stellung 19. Das von der einfach ungesättigten Verbindung (20(29)-Lupen) abgeleitete Diol, mit OH-Gruppen in Position 3 und 28, ist das Betulin (3(beta)-Lup-20(29)-en-3,28-diol), welches der Hauptbestandteil von Birkenrindenextrakten ist. Daneben sind in solchen Extrakten auch weitere Lupan-Derivate wie das Monool Lupeol (Lup-20(29)-en-3(beta)-ol), sowie die verschiedenen Oxidationsprodukte des Diols, wie Betulinaldehyd (3(beta)-Hydroxy-20(29)-lupen-28-aldehyd), Betulinsäure (3(beta)-Hydroxy-20(29)-lupen-28-säure) und Betulonsäure (3-Oxo-20(29)-lupen-28-säure) enthalten.

Oleanane haben eine pentacyclische Struktur, wobei alle fünf Ringe sechsgliedrig sind. leanan C30H52 (CAS-Nummer 471-67-0) hat Methylgruppen an den Positionen 4, 4, 8, 10, 14, 17, 20 und 20. Das von der einfach ungesättigten Verbindung (12-Oleanen) abgeleitete Diol Erythrodiol (3(beta)-Olean-12-en-3,28-diol, CAS-Nummer 545-48-2) und das davon abgeleitete Oxidationsprodukt Oleanolsäure (3(beta)-Hydroxy-12-oleanen-28-säure) sind ebenfalls in Birkenrindenextrakten enthalten.

Die Basisöle sind bei Raumtemperatur (20 °C) flüssig. Das Basisöl weist vorzugsweise eine kinematische Viskosität von 18 bis 2500 mm²/s, insbesondere von 25 bis 1500 mm²/s, besonders bevorzugt 40 bis 500 mm²/s, jeweils bei 40 °C auf (gemessen nach DIN EN ISO 3104). Der Begriff Basisöl umfasst vorliegend auch ein Gemisch von unterschiedlichen Basisölen. Als Basisöle für "food grade" (NSF H1) Schmierfette sind z.B. hochraffinierte Weißöle, Gas-to-liquid (GTL)-Öle, Polyalphaolefine als Oligomere von C8- bis C12- alpha Olefinen mit einem Oligomerisationsgrad von 2 bis 25, insbesondere 3 bis 18, Polyisobutylene, Poly-(C2- bis C4-)alkylenglycole, C4- bis C18- alkylierte Naphthaline, native und synthetische Ester, Polyether, Polydimethylsiloxane sowie Alkohole und Polyole verwendbar. Bevorzugt handelt es sich bei dem Basisöl um ein Öl aus Polyalphaolefinen und/oder synthetischen Estern. Vorzugsweise ist das Basisöl ein Kohlenwasserstofföl und/oder ein Esteröl .

Als Seifenverdicker sind eine Calciumseife, eine Calciumkomplexseife, eine Aluminiumkomplexseife oder deren Mischungen geeignet.

Aluminiumkomplexseifen werden durch Umsetzung einer geeigneten Aluminiumquelle (Aluminiumkomplex-Precursor), z.B. Aluminium-oxy-isopropoxylat ( = Oxo(propan-2-olato)aluminium) mit zumindest einer Fettsäure und zumindest einer aromatischen Carbonsäure als Komplexierungsmittel gewonnen. Geeignete Fettsäuren sind gesättigte oder ungesättigte Monocarbonsäuren mit 10 bis 24 Kohlenstoffatomen, wie Laurinsäure, Myristinsäure, Palmitinsäure, Ölsäure oder Stearinsäure. Geeignete aromatische Carbonsäuren sind Monocarbonsäuren, die sich von einem substituierten oder unsubstituierten aromatischen Grundkörper ableiten. Beispielhaft genannt seien Benzoesäure, Salicylsäure, p-Toluylsäure, Phenylessigsäure oder 3-Phenylpropionsäure.

Anstelle der Aluminiumquelle kann auch ein Aluminium-Fettsäurecarboxylat (z.B. Aluminiumoxystearat als Aluminiumquelle eingesetzt werden, welches mit zumindest einer aromatischen Carbonsäure als Komplexierungsmittel umgesetzt wird. Ein idealisierter Aluminiumkomplexverdicker, der zu gleichen Stoffmengenanteilen Stearat (als Fettsäure) und Benzoat (als komplexierende aromatische Carbonsäure) enthält, kann als Aluminium-stearoyl-benzoyl-hydroxid (CAS 977098-49-9) beschrieben werden.

Calciumseifen werden durch Umsetzung von Calciumhydroxid mit geeigneten Carbonsäuren und ggf. zusätzlich anorganischen Säuren wie Phosphorsäure gewonnen, wobei für Calciumkomplexseifen bei der Umsetzung zusätzlich noch ein Komplexierungsmittel umgesetzt wird.

Es handelt sich bei den Calciumseifen um Salze des Calciums mit einer oder mehreren gesättigten oder ungesättigten Mono-Carbonsäuren mit 10 bis 24 Kohlenstoffatomen, ggf. entsprechender substituierter Mono-Carbonsäuren, wie bevorzugt entsprechende Hydroxycarbonsäuren, z.B. 12-Hydroxystearinsäure. Geeignete Carbonsäuren sind z.B. Laurinsäure, Myristinsäure, oder Behensäure. Neben den genannten geradkettigen Fettsäuren können auch gesättigte oder ungesättigte verzweigtkettige Fettsäuren eingesetzt werden. Auch Naphthensäuren, Neodecansäuren oder vergleichbare Neosäuren können verwendet werden.

Komplexierungsmittel im Sinne der vorliegenden Erfindung sind:
(a) das Alkali- und/oder Erdalkalisalz, insbesondere Calciumsalze, einer gesättigten oder ungesättigten Mono-Carbonsäure oder auch Hydroxycarbonsäuren mit 2 bis 8, insbesondere 2 bis 4 Kohlenstoffatomen oder Alkali- und/oder Erdalkalisalze einer Di-Carbonsäure mit 2 bis 16, insbesondere 2 bis 12 Kohlenstoffatomen, jeweils ggf. substituiert, und/oder
(b) das Alkali- oder Erdalkalisalz der Borsäure und/oder Phosphorsäure, insbesondere als Umsetzungsprodukte mit NaOH und/oder Ca(OH)₂, wobei die Borsäure und/oder Phosphorsäure auch als Ester einer Borsäure oder Phosphorsäure mit unverzweigten oder verzweigten Alkyl-gruppen mit 2 bis 32 Kohlenstoffatomen, vorzugsweise 8 bis 32 Kohlenstoffatomen ausgeführt sein kann.

Bevorzugt ist das Komplexierungsmittel (a). Als Mono-Carbonsäuren für das Komplexierungsmittel sind insbesondere geeignet Essigsäure und Propionsäure. Ebenfalls geeignet sind auch Hydroxybenzoesäuren wie Parahydroxybenzoesäure, Salicylsäure, 2-Hydroxy-4-hexylbenzoesäure, Metahydroxybenzoesäure, 2,5-Dihydroxybenzoesäure (Gentisinsäure), 2,6-Dihydroxybenzoesäure (Gammaresorcylsäure) oder 4-Hydroxy-4-methoxybenzoesäure. Als Dicarbonsäuren sind insbesondere geeignet Adipinsäure (C₆H₁₀O₄), Sebacinsäure (C₁₀H₁₈O₄), Azelainsäure (C₉H₁₆O₄) und/oder 3-tert- butyl-adipinsäure (C₁₀H₁₈O₄).

Als Borat (b) kann beispielsweise Metaborat, Diborat, Tetraborat oder Orthoborat, der Alkali- oder Erdalkalimetalle wie z.B. Mononatriumorthoborat eingesetzt werden. Als Phosphate kommen Alkali- (bevorzugt Lithium-) sowie Erdalkali- (bevorzugt Calcium-) dihydrogenphosphat, -hydrogenphosphat, oder -pyrophosphat in Frage oder Calcium- oder Lithiumhydroxyapatit. Als Ester der Borsäure und Phosphorsäure können solche mit unverzweigten oder verzweigten Alkylgruppen von 2 bis 32, vorzugsweise 8 bis 32 Kohlenstoffatome eingesetzt werden.

Die erfindungsgemäßen Zusammensetzungen enthalten vorzugsweise weiterhin Additive. Additive können Antioxidationsmittel, Hochdruckadditive, Korrosionsschutzmittel, Metalldeaktivatoren, Viskositätsindexverbesser, Reibungsminderer bzw. Verschleißschutzadditive, Festschmierstoffe und/oder Farbstoffe sein.

Beispielhaft als Antioxidationsmittel genannt seien Amin-Verbindungen, wie z.B. Alkylamine oder 1-Phenylaminonaphthalin, aromatische Amine, wie z.B. Phenylnaphtylamine oder Diphenylamine oder polymere Hydroxychinoline, z. B. 2,2,4-Trimethyl-1,2-dihydrochinolin Polymer (TMQ), Phenol-Verbindungen, wie z.B. 2,6-Di-tert-butyl-4-methylphenol, Zinkdithiocarbamat oder Zinkdithiophosphat; Phosphite, z.B. Tris(2,4-ditert-butylphenylphosphit, oder Bis(2,4-ditert-butylphenyl)-pentaerythritol-diphosphit oder Thioether, z.B. Kresolthioether.

Beispielhaft als Hochdruckadditive und/oder Verschleißschutzadditive genannt seien organische Schwefelverbindungen wie z.B. Polysulfide oder geschwefelte Olefine, Thiophosphate, z.B. Triphenylthiophosphat, und Dithiophosphate, Phosphite und Phosphonate, z.B. Di-n-Octylphosphonat, Phosphate, z.B. substituierte Triphenylphosphate oder aminneutralisierte Alkylphosphate, anorganische oder organische Borverbindungen, Thiocarbamate und/oder Dithiocarbamate, z.B. Methylen-bis(di-butyldithiocarbamat).

Beispielhaft als Korrosionsschutzmittel genannt seien Sulfonate wie z.B. Petroleumsulfonat, Dinonylnaphtalinsulfonat; neutrale oder überbasische Calciumsulfonate, Magnesiumsulfonate, Natriumsulfonate, Calcium- und Natrium-Naphthalinsulfonate, Sulfonsäureester, Aminphosphate und/oder *N*-Methyl-*N*-(1-oxo-9-octadecenyl)glycin.

Beispielhaft als Metalldeaktivatoren genannt seien Benzotriazole wie z.B. Methylbenzotriazoldialkylamin, sterisch gehinderte Phenole und/oder Natriumnitrit.

Beispielhaft als Viskositätsindexverbesserer genannt seien Polymethacrylat, Polyisobutylen und/oder Polystyrol.

Beispielhaft als Reibungsminderer genannt seien organische Säuren, z.B. Isostearinsäure, Fettsäureester, von ggf. ethoxylierten Polyolen wie Glycerin oder Sorbitan, Partialglyceride, tierische oder pflanzliche Öle, Molybdän-dialkyl-dithiophosphate, Molybdän-dialkyl-dithiocarbamate, Zinkdithiocarbamat, Zinkdithiophosphat, funktionelle Polymere wie z.B. Oleylamide, organische Verbindungen auf Polyether- und Amidbasis, z.B. Alkylpolyethylenglykoltetradecylenglykolether, PIBSI (Polyisobutylenbernsteinsäureimid) oder PIBSA (Polyisobutylenbernsteinsäureanhydrid), Dialkylhydrogenphosphonate, Alkylsuccinate. Die Reibungsminderer können auch gleichzeitig als Verschleißschutzadditive wirken.

Als Festschmierstoffe können eingesetzt werden: Polymerpulver wie Polyamide, Polyimide, Polyphenylensulfid (PPS) oder Polytetrafluorethen (PTFE), Melamincyanurat, Melaminpolyphosphat, Graphit, Metalloxide, Bornitrid, Silikate, z.B. Magnesiumsilikathydrat (Talkum), Natriumtetraborat, Kaliumtetraborat, Metallsulfide wie z.B. Molybdändisulfid, Wolframdisulfid oder Mischsulfide auf Basis von Wolfram, Molybdän, Bismuth, Zinn und Zink, anorganische Salze beispielsweise der Alkali- und Erdalkalimetalle, wie z.B. Calciumcarbonat, Natrium- und Calciumphosphate, ebenso Ruß oder andere auf Kohlenstoff basierende Festschmierstoffe wie beispielsweise Nanotubes.

### Herstellungsverfahren

Das Verfahren zur Herstellung der Schmierfett-Zusammensetzung umfasst mindestens die folgenden Schritte,
- Basisöl und Aluminiumkomplex-Precursor werden unter Erhalt einer Mischung erhitzt, der Aluminiumkomplex-Precursor kann z.B. ein Aluminiumoxy-alkanolat (Umsetzungsprodukt mit einem Alkohol / Alkohol-Gemisch) oder Aluminiumoxy-alkanoat (Umsetzungsprodukt mit einer Carbonsäure / Alkohol-Gemisch) sein;
- Fettsäure (z.B. gesättigte oder ungesättigte Monocarbonsäuren mit 10 bis 24 Kohlenstoffatomen und Komplexierungsmittel (z.B. aromatische Mono-Carbonsäuren) werden der Mischung bei zumindest 60°C zugegeben
   und es wird weiter erhitzt auf zumindest 80°C, vorzugsweise zumindest 90°C, ist der Aluminiumkomplex-Precursor ein Aluminiumoxy-alkanoat ist die Zugabe der Fettsäure nur eine Option, in jedem Fall ist aber die Zugabe der Fettsäure bevorzugt;
- das pentacyclische Triterpen, ggf. als Oleogel in einem Teil des Basisöls, wird der Mischung bei zumindest 80°C, insbesondere 80 -110°C, vorzugsweise zumindest 90°C, insbesondere 90 -100°C, zugegeben und es wird weiter erhitzt auf zumindest 180°C;
- die Mischung wird auf kleiner 80 °C, vorzugsweise auf kleiner 60 °C, abgekühlt;
- etwaige Additive werden bevorzugt bei kleiner 80 °C, vorzugsweise kleiner 60 °C, zugegeben;
- das so erhaltene Fett wird homogenisiert und hierzu ggf. vermahlen, um die Schmierfett-Zusammensetzung zu erhalten.

Zur Herstellung der erfindungsgemäßen Schmierfettzusammensetzung wird nach einer bevorzugten Ausführungsform das pentacylische Triterpen als Co-Verdicker nach Bildung des primären Verdickers hinzugegeben, insbesondere wenn die Bildung des primären Verdickers weitestgehend abgeschlossen ist. Die Reaktion zur Bildung des primären Verdickers erfolgt dabei in mindestens einem Teil des Basisöls, bei Temperaturen zwischen 60 und 100°C, bevorzugt bei Temperaturen zwischen 70 und 90°C. Dabei wird zur Lösung oder Suspension einer reaktiven Vorläuferverbindung (z.B. Aluminiumoxystearat) mindestens eine Carbonsäure zugegeben und durch inniges Vermischen zur Reaktion gebracht, oder zur Lösung oder Suspension mindestens einer Carbonsäure eine reaktive Vorläuferverbindung (z.B. Calciumhydroxid) zugegeben und durch inniges Vermischen zur Reaktion gebracht. Ggf. entstehendes Wasser wird durch Erhitzen der Mischung auf Temperaturen größer 100°C entfernt.

Die Zugabe des pentacylischen Triterpens erfolgt insbesondere bei einer Temperatur zwischen 80 und 110°C, bevorzugt zwischen 90 und 100°C. Das pentacyclische Triterpen kann in Pulverform oder als Oleogel in einem Teil des Basisöls zugegeben werden. Das pentacyclische Triterpen und der primäre Verdicker werden unter Rühren zusammen auf eine obere Endtemperatur erhitzt. Die obere Endtemperatur liegt, abhängig von der Art des Primärverdickers, zwischen 120 und 220°C, bevorzugt zwischen 150 und 210°C.

Nach Erreichen der oberen Endtemperatur wird die Mischung auf eine Temperatur kleiner 80°C, vorzugsweise kleiner 60°C abgekühlt. Optional kann bei dieser Temperatur mindestens ein Additiv zugegeben werden.

Das so erhaltene Schmierfett wird über eine Kolloidmühle oder einen Dreiwalzenstuhl homogenisiert.

### Verwendung

Die erfindungsgemäße Schmierfettzusammensetzung ist besonders geeignet zur Verwendung in Getrieben, Gleit- und Wälzlagern, Gleitführungen, Spindelantrieben, Linearantrieben und Kugelgewindetrieben, insbesondere solchen, die in der Lebensmittel- (schließt die Getränkeindustrie ein) oder Futterindustrie eingesetzt werden. Die erfindungsgemäße Schmierfettzusammensetzung kann zur Schmierung von Schmierstellen an Maschinen oder Vorrichtungen im Kontakt mit Lebens- und Futtermitteln vorgesehen sein.

Die Schmierfettzusammensetzung ist vorgesehen für Anwendungen, bei denen der Schmierstoff im Produktionsprozess mit Lebensmitteln in Berührung kommen kann, unabhängig davon, ob es sich um einen unvermeidbaren oder auch nur gelegentlich möglichen Kontakt mit den Produkten handelt. Hierfür muss die Schmierfettzusammensetzung gemäß internationaler Regelungen die Zulassung nach "NSF H1" erhalten, wie diese durch die "NSF International" erteilt wird. Ein anderer Standard ist die DIN Norm ISO 21469.

### Versuchsbeispiele

In den nachfolgenden Beispielen werden die Kenndaten der erfindungsgemäßen, durch Betulin co-verdickten Schmierfette mit denen auf Basis eines reinen Seifenverdickers verglichen.

Aluminiumkomplex-Fett 1 (AX1): In einem beheizbaren Reaktionsgefäß mit Rührer wurden 1055,7 g des Polyalphaolefins Synfluid PAO 8 cSt (Chevron Phillips Chemical, PAO 8, kin. Viskosität bei 40°C ca. 46 mm²/s) und 120,0 g des Aluminiumkomplex-Precursors Komad 8418 VO (MOL, Aluminiumoxystearat in Weißöl) vorgelegt und unter Rühren auf 80 bis 85 °C erhitzt. 6,2 g Stearinsäure und 18,1 g Benzoesäure wurden zusammen zugegeben. Unter kontinuierlichem Rühren und Zuschalten eines Rotor-Stator-Homogenisators (4000 rpm) wurde die Mischung für eine Stunde bei 85 °C gehalten (Reaktionsphase). Anschließend wurde die Mischung mit einer Rate von 1 K/min bis zu einer Endtemperatur von 205 °C erhitzt (Heizphase). Mit Erreichen der Endtemperatur wurde der Rotor-Stator-Homogenisator ausgeschaltet und die Mischung auf kleiner 60 °C abgekühlt (Kühlphase). Das so erhaltene Fett wurde durch Vermahlen über eine Kolloidmühle homogenisiert.

Die Herstellung der anderen Aluminiumkomplexfette AX2, AX3 und AX4 erfolgte analog, d.h. mit dem gleichen Verfahren aber mit entsprechend größeren Anteilen der Einsatzstoffe, die den Verdicker bilden. Im Fall von AX4 wurde statt des Basisöls PAO 8 der Ester Linplast 810 TM eingesetzt (Sasol, Trimellitsäureester von linearen C8/C10 Alkoholen, kin. Viskosität bei 40°C ca. 50 mm²/s).

Die Herstellung der erfindungsgemäßen Modellfette M1, M2 und M3 erfolgte analog zur Herstellung der reinen Aluminiumkomplexfette, d.h. mit dem gleichen Verfahren aber mit entsprechend geringeren Anteilen der Einsatzstoffe, und mit dem Unterschied, dass eine entsprechende Menge Birkenrindenextrakt mit einem Betulingehalt von ca. 80%, im Folgenden als Betulin bezeichnet, nach der Reaktionsphase zugegeben wurde.

**Tabelle 1**

| Teil 1: Referenz- und Modellfette,. | | | | | |
|---|---|---|---|---|---|
| Kennwert | Einheit / Methode | AX1 | M1 | AX2 | M2 |
| Basisöl | | PAO 8 | PAO 8 | PAO 8 | PAO 8 |
| Verdickertyp | | Al-Komplex | Al-Komplex / Betulin | AI-Komplex | Al-Komplex / Betulin |
| Anteil Al-Komplexseife | [Gew.%] | 7 | 7 | 8 | 7 |
| Anteil Betulin | [Gew.%] | - | 1 | - | 3 |
| PW 60 | [0,1mm] / DIN ISO 2137 | 340 | 330 | 324 | 297 |
| PW 100.000 | | 398 | 383 | 388 | 332 |
| Δ PW | | 58 | 53 | 64 | 35 |

**Teil 2: Referenz- und Modellfette**

| Kennwert | Einheit / Methode | AX3 | AX4 | M3 | AX5 |
|---|---|---|---|---|---|
| Basisöl | | PAO 8 | Ester | Ester | Ester |
| Verdickertyp | | Al-Komplex | Al-Komplex | Al-Komplex / Betulin | AI-Komplex |
| Anteil Al-Komplexseife | [Gew.%] | 10 | 7 | 7 | 10 |
| Anteil Betulin | [Gew.%] | - | - | 3 | - |
| PW 60 | [0,1mm] / DIN ISO 2137 | 260 | 363 | 358 | 291 |
| PW 100.000 | | 346 | 414 | 368 | 352 |
| Δ PW | | 86 | 51 | 10 | 61 |

Durch die Verdickungswirkung des Betulins weisen die Modellfette M1, M2 und M3 gegenüber den Referenzfetten AX1 und AX4 eine verbesserte Konsistenz auf, die abhängig von Einsatzmenge und Basisölart mehr oder weniger stark ausgeprägt ist.

Im Vergleich mit den Referenzfetten AX1 und AX4 (gleicher Gehalt an Al-Komplexseife) und auch gegenüber AX2, AX3 und AX5 (gleicher Gesamtverdickergehalt) weisen die Modellfette M1, M2 und M3 gemäß der Erfindung eine verbesserte mechanische Stabilität (geringeres Δ PW) auf, gemessen als Differenz der Walkpenetration PW 100.000 mit 100.000 Hüben minus PW 60 mit 60 Hüben.

## Patentansprüche

1. Schmierfett-Zusammensetzung umfassend
a) ein Basisöl in einer Menge von 55 bis 95 Gew.%;
b) zumindest einen Seifenverdicker in einer Menge von 1 bis 20 Gew.%,
wobei der Seifenverdicker eine Calciumseife, eine Calciumkomplexseife, eine Aluminiumkomplexseife oder deren Mischung ist; und
c) zumindest ein pentacyclisches Triterpen mit zumindest einer OH-Gruppe in einer Menge von 0,5 bis 10 Gew.%.

2. Schmierfett-Zusammensetzung nach Anspruch 1 umfassend
a) das Basisöl in einer Menge von 70 bis 90 Gew.%;
b) den Seifenverdicker in einer Menge von 1,5 bis 15 Gew.%;
c) das pentacyclische Triterpen mit zumindest einer OH-Gruppe in einer Menge von 1 bis 5 Gew.% als Co-Verdicker.

3. Schmierfett-Zusammensetzung nach zumindest einem der vorhergehenden Ansprüche, wobei das pentacyclische Triterpen aus der Stoffgruppe der Lupane ist und bevorzugt Betulin und/oder Lupeol ist.

4. Schmierfett-Zusammensetzung nach zumindest einem der vorhergehenden Ansprüche, wobei das Basisöl eine kinematische Viskosität von 18 bis 2500 mm²/s, insbesondere von 25 bis 1500 mm²/s, besonders bevorzugt 40 bis 500 mm²/s, jeweils bei 40 °C aufweist.

5. Schmierfett-Zusammensetzung nach zumindest einem der vorhergehenden Ansprüche, wobei das Basisöl ein Kohlenwasserstofföl und/oder ein Esteröl ist.

6. Schmierfett-Zusammensetzung nach zumindest einem der vorhergehenden Ansprüche, wobei der Seifenverdicker eine Aluminiumkomplexseife ist.

7. Schmierfett-Zusammensetzung nach zumindest einem der vorhergehenden Ansprüche, wobei die Schmierfett-Zusammensetzung weiterhin Additive enthält, ausgewählt aus Antioxidationsmitteln, Hochdruckadditiven, Korrosionsschutzmitteln, Metalldeaktivatoren, Viskositätsindexverbessern, Reibungsminderern, Verschleißschutzadditiven, Festschmierstoffen, Farbstoffen und deren Mischungen.

8. Verfahren zur Herstellung der Schmierfett-Zusammensetzung nach zumindest einem der Ansprüche 1 bis 7, wobei zunächst der Seifenverdicker hergestellt wird und erst dann das pentacyclische Triterpen der Mischung bei zumindest 80°C zugegeben wird.

9. Verfahren zur Herstellung der Schmierfett-Zusammensetzung nach zumindest einem der Ansprüche 1 bis 7, wobei der Seifenverdicker eine Aluminiumkomplexseife ist oder umfasst, umfassend die folgenden Schritte,
- Basisöl und Aluminiumkomplex-Precursor werden unter Erhalt einer Mischung erhitzt;
- Komplexierungsmittel und ggf. Fettsäure werden der Mischung bei zumindest 60°C zugegeben und es wird weiter erhitzt auf zumindest 80°C;
- das pentacyclische Triterpen wird der Mischung bei zumindest 80°C zugegeben und es wird weiter erhitzt auf zumindest 180°C;
- die Mischung wird auf kleiner 80 °C, vorzugsweise auf kleiner 60 °C, abgekühlt;
- das so erhaltene Fett wird homogenisiert, um die Schmierfett-Zusammensetzung zu erhalten.

10. Verfahren nach Anspruch 9, wobei die Fettsäuren eine C10 bis C24 Fettsäure und das Komplexierungsmittel eine aromatische Carbonsäure ist.

11. Verfahren nach Anspruch 9 oder 10, wobei der Aluminiumkomplex-Precursor ein Aluminium-oxy-alkanolat oder ein Aluminium-oxy-alkanoat ist.

12. Verwendung der Schmierfett-Zusammensetzung nach zumindest einem der vorhergehenden Ansprüche 1 bis 7 zur Schmierung von Schmierstellen an Maschinen oder Vorrichtungen, die im Kontakt mit Lebens- und Futtermitteln stehen.

## Claims

1. A lubricating grease composition comprising
a) a base oil in an amount of 55 to 95 wt.%;
b) at least one soap thickener in an amount of 1 to 20 wt.%,
wherein the soap thickener is a calcium soap, a calcium complex soap, an aluminium complex soap or mixture thereof; and
c) at least one pentacyclic triterpene having at least one OH group in an amount of 0.5 to 10 wt.%.

2. The lubricating grease composition according to claim 1 comprising
a) the base oil in an amount of 70 to 90 wt.%;
b) the soap thickener in an amount of 1.5 to 15 wt.%;
c) the pentacyclic triterpene with at least one OH group in an amount of 1 to 5 wt.% as a co-thickener.

3. The lubricating grease composition according to at least one of the preceding claims, wherein the pentacyclic triterpene is from the group of lupanes and is preferably betulin and/or lupeol.

4. The lubricating grease composition according to at least one of the preceding claims, wherein the base oil has a kinematic viscosity of 18 to 2500 mm²/s, in particular 25 to 1500 mm²/s, and most preferably 40 to 500 mm²/s, in each case at 40 °C.

5. The lubricating grease composition according to at least one of the preceding claims, wherein the base oil is a hydrocarbon oil and/or an ester oil.

6. The lubricating grease composition according to at least one of the preceding claims, wherein the soap thickener is an aluminium complex soap.

7. The lubricating grease composition according to at least one of the preceding claims, wherein the lubricating grease composition further contains additives selected from antioxidants, extreme pressure additives, corrosion inhibitors, metal deactivators, viscosity index improvers, friction modifiers, anti-wear additives, solid lubricants, colourants and mixtures thereof.

8. A method for producing the lubricating grease composition according to at least one of claims 1 to 7, wherein the soap thickener is initially produced and only then is the pentacyclic triterpene added to the mixture at a temperature of at least 80°C.

9. A method for producing the lubricating grease composition according to at least one of claims 1 to 7, wherein the soap thickener is or comprises an aluminium complex soap, comprising the following steps,
- base oil and aluminium complex precursor are heated to form a mixture;
- complexing agent and, optionally fatty acid are added to the mixture at a temperature of at least 60°C and the mixture is further heated to at least 80°C;
- the pentacyclic triterpene is added to the mixture at a temperature of at least 80°C, and it is further heated to at least 180°C;
- the mixture is cooled to below 80 °C, preferably to below 60 °C;
- the grease thus obtained is homogenised to obtain the lubricating grease composition.

10. The method according to claim 9, wherein the fatty acids are a C10 to C24 fatty acid and the complexing agent is an aromatic carboxylic acid.

11. The method according to claim 9 or 10, wherein the aluminium complex precursor is an aluminium oxy-alkanolate or an aluminium oxy-alkanoate.

12. Use of the lubricating grease composition according to at least one of the preceding claims 1 to 7 for the lubrication of lubrication points on machines or devices that come into contact with foodstuffs and animal feed.

## Revendications

1. - Composition de graisse lubrifiante comportant:
a) une huile de base dans une quantité de 55 à 95 % en poids ;
b) au moins un épaississant à base de savon dans une quantité de 1 à 20 % en poids, ledit épaississant à base de savon étant un savon de calcium, un savon complexe de calcium, un savon complexe d'aluminium ou un mélange de ceux-ci ; et
c) au moins un triterpène pentacyclique ayant au moins un groupe OH dans une quantité de 0,5 à 10 % en poids.

2. - Composition de graisse lubrifiante selon la revendication 1, comportant:
a) l'huile de base dans une quantité de 70 à 90 % en poids ;
b) l'épaississant à base de savon dans une quantité de 1,5 à 15 % en poids ;
c) le triterpène pentacyclique ayant au moins un groupe OH dans une quantité de 1 à 5 % en poids en tant que co-épaississant.

3. - Composition de graisse lubrifiante selon au moins l'une des revendications précédentes, dans laquelle le triterpène pentacyclique appartient au groupe des lupanes et est, de préférence, la bétuline et/ou le lupéol.

4. - Composition de graisse lubrifiante selon au moins l'une des revendications précédentes, dans laquelle l'huile de base présente une viscosité cinématique de 18 à 2500 mm²/s, en particulier de 25 à 1500 mm²/s, de façon particulièrement préférée, de 40 à 500 mm²/s, dans chaque cas à 40 °C.

5. - Composition de graisse lubrifiante selon au moins l'une des revendications précédentes, dans laquelle l'huile de base est une huile hydrocarbonée et/ou une huile d'ester.

6. - Composition de graisse lubrifiante selon au moins l'une des revendications précédentes, dans laquelle l'épaississant à base de savon est un savon complexe d'aluminium.

7. - Composition de graisse lubrifiante selon au moins l'une des revendications précédentes, dans laquelle la composition de graisse lubrifiante contient en outre des additifs choisis parmi les antioxydants, les additifs haute pression, les agents anticorrosion, les désactivateurs de métaux, les améliorants d'indice de viscosité, les réducteurs de frottement, les additifs anti-usure, les lubrifiants solides, les colorants et leurs mélanges.

8. - Procédé de fabrication de la composition de graisse lubrifiante selon au moins l'une des revendications 1 à 7, dans lequel on prépare d'abord l'épaississant à base de savon, et ensuite seulement on ajoute le triterpène pentacyclique au mélange à une température d'au moins 80 °C.

9. - Procédé de fabrication de la composition de graisse lubrifiante selon au moins l'une des revendications 1 à 7, dans lequel l'épaississant à base de savon est un savon complexe d'aluminium ou comporte un tel savon, comportant les étapes suivantes :
- l'huile de base et le précurseur de complexe d'aluminium sont chauffés pour obtenir un mélange ;
- un agent complexant et, le cas échéant, un acide gras sont ajoutés au mélange à une température d'au moins 60 °C, puis le mélange est encore chauffé à une température d'au moins 80 °C ;
- le triterpène pentacyclique est ajouté au mélange à une température d'au moins 80 °C et le mélange est encore chauffé à une température d'au moins 180 °C ;
- le mélange est refroidi à une température inférieure à 80 °C, de préférence inférieure à 60 °C ;
- la graisse ainsi obtenue est homogénéisée pour obtenir la composition de graisse lubrifiante.

10. - Procédé selon la revendication 9, dans lequel les acides gras sont des acides gras en C10 à C24 et l'agent complexant est un acide carboxylique aromatique.

11. - Procédé selon la revendication 9 ou 10, dans lequel le précurseur de complexe d'aluminium est un oxy-alcanolate d'aluminium ou un oxy-alcanoate d'aluminium.

12. - Utilisation de la composition de graisse lubrifiante selon au moins l'une des revendications 1 à 7 précédentes, pour la lubrification de points de graissage sur des machines ou des dispositifs qui sont en contact avec des denrées alimentaires et des aliments pour animaux.
